# EUROPÄISCHE PATENTSCHRIFT

(11) **EP 0 236 516 B1**
(45) Veröffentlichungstag und Bekanntmachung des Hinweises auf die Patenterteilung: **28.12.1988**
(21) Anmeldenummer: 86102984.1
(22) Anmeldetag: 06.03.1986
(51) Int. Cl.: C09J 5/06, B32B 31/12, D06N 7/00

(54) **Verfahren zum Herstellen eines Formteils aus einem durch Kunststoff verfestigten Faservlies und einem das Faservlies kaschierenden Bezugsstoff**
Method of making a moulded item from a plastic-reinforced fibre mat and a coating material backing the fibre mat
Procédé de fabrication d'un objet moulé à partir d'un mat de fibres renforcé par une matière plastique et d'un matériau de revêtement doublant le mat de fibres

(43) Veröffentlichungstag der Anmeldung: 16.09.1987
(73) Patentinhaber: Johann Borgers GmbH. & Co. KG, D-46397 Bocholt (DE)
(72) Erfinder: Giesen, Karl, D-4290 Bocholt (DE)
(74) Vertreter: Mentzel, Norbert, Dipl.-Phys.

(56) Entgegenhaltungen:
- DE-A- 2 745 060
- DE-A- 3 231 393
- GB-A- 716 477
- GB-A- 2 119 688
- US-A- 3 211 600

## Beschreibung

Die Erfindung richtet sich auf ein Verfahren der im Oberbegriff des Anspruches 1 angegebenen Art. Solche Formteile aus verfestigten Faservliesen werden als hochwertige Innenverkleidung im Fahrzeugbau verwendet.

Bei dem bekannten Verfahren dieser Art werden Lösungsmittel-Kleber in flüssiger Form auf die Oberfläche des Formteils aufgesprüht. Als Kleber verwendet man dabei elastomere Stoffe, die fast zu 60% sich in einem Lösungsmittel lösen lassen. Diese Kleber sind verhältnismässig teuer, ihre Anwendung ist umweltbelastend und es ergeben sich beim Versprühen beträchtliche Verluste von nicht auf das Formteil gelangenden Klebstoffmengen. Das Aufbringen des Bezugsstoffs erfolgt dabei in einer Presse, deren unterer Stempel beheizt ist. Durch einen fehlerhaften Sprühautfrag kommt es vor, dass an einer Stelle der Bezugsstoff nicht mit dem Formteil verbunden ist. Eine Nachbesserung eines solchen fehlerhaften Erzeugnisses ist schwierig, aufwendig und lässt erkennbare Reparaturstellen zurück.

Bei Formteilen aus Polyolefinen (DE-OS 3231 393) ist es bekannt, durch Anflammen des Formteils oberflächig seine thermische Plastifizierung zu erlangen, wonach der Bezugsstoff aufgebracht und angedrückt ist, bis eine Abkühlung des Formteils eingetreten ist. Das Aufbringen von gesonderten Klebmitteln ist dabei nicht vorgesehen.

Um mehrere Lagen von Textilien aneinander zu heften, ist es bekannt, thermoplastischen Werkstoff in Pulverform auf die eine Textilfläche aufzustreuen und in einer beheizten Formpresse mit einem darübergelegten Bezugsstoff zu verbinden (US-PS 2258100; Peter Sroka, Handbuch der textilen Fixiereinlagen). Das Aufbringen des Klebers in Pulverform ist aber praktisch nur bei ebenen, horizontal liegenden Textilflächen befriedigend ausführbar, denn von geneigten Flächen eines Formteils würden die Pulverkörner schon unter der Wirkung ihrer eigenen Schwerkraft abrutschen und insbesondere abgeschüttelt werden, wenn ein solches Formteil bei der Durchführung des Verfahrens bewegt wird. Ein brauchbares Klebeergebnis bei Formteilen der im Oberbegriff genannten Art war scheinbar nicht zu erwarten.

Zur Herstellung von Tüten aus verschweissbarem Gewebe (G B-PS 716477) ist es bekannt, das Muster der benötigten Schweiss-Bahnen über rotierende, benetzte Musterwalzen zunächst als Auftrag von Feuchtigkeit aufzubringen und danach Kunststoffpulver aufzustreuen, das an diesen Stellen haften bleibt, während es von den übrigen, nicht befeuchteten Stellen abfällt. Durch Erhitzen wird schliesslich das haftengebliebene Pulver-Muster an der Gewebebahn fixiert. Das Klebepulver wird dabei in einem Schwall auf die mit dem befeuchteten Muster ausgerüstete Gewebebahn gedrückt, wobei die Pulverkörner von den unbefeuchtet gebliebenen Bereichen der Gewebebahn wieder abfallen. Geneigte, mit einem Pulverauftrag zu versehene Bereiche gibt es bei dieser in gespannter ebener Form durchlaufenden Gewebebahn nicht. Es fehlt der Bezug auf Formteile gemäss dem Oberbegriff des Anspruches 1.

Schliesslich ist es zum Herstellen eines einbügelbaren Einlagestoffs bekannt (DE-OS 2745060), das Klebstoffpulver im elektrostatischen Feld auf die zu beschichtende Bahn aufzubringen. Die gleichzeitige Anwendung einer haftvermittelnden Flüssigkeit ist dabei nicht vorgesehen.

Der Erfindung liegt die Aufgabe zugrunde, ein einfaches, besonders preiswertes Verfahren der im Oberbegriff des Anspruches 1 genannten Art zu entwickeln, das mit preiswerten Klebern auskommt, Klebeverluste weitgehend vermeidet und ein einwandfreies Oberflächenbild des mit dem Bezugsstoff versehenen Formteils liefert. Dies wird erfindungsgemäss durch die im Kennzeichen des Anspruches 1 angeführten Massnahmen erreicht, denen folgende Bedeutung zukommt:

Durch die Benetzung mit Flüssigkeit wird auch an allen geneigten Flächen des Formteils eine zeitweise Haftung der Pulverkörner erreicht, auch wenn es sich dabei um steil abfallende Stellen handeln sollte. Die Benetzung erfolgt auf der gesamten zu kaschierenden Schauseite des Formteils. Es kommen dabei Flüssigkeiten geeigneter Oberflächenspannung infrage, die einerseits am verfestigten Faservlies des Formteils benetzend wirken und andererseits mit dem thermoplastischen Werkstoff des Pulvers haftvermittelnd zusammenwirken. In der Regel genügt hierfür bereits Wasser. Alternativ könnte auch dünner Lack verwendet werden, der bei der späteren Wärmebehandlung das Lösungsmittel evaporiert. Die Flüssigkeit wirkt nur zeitweise benetzend mit dem Formteil zusammen, denn die Fixierung der Pulverkörner erfolgt durch eine Wärmebehandlung, während der die Flüssigkeit verdunstet. Bei der später zur Verklebu ng des Bezugsstoffs führenden Wärmebehandlung braucht die Flüssigkeit nicht mehr berücksichtigt zu werden, denn sie ist nicht mehr vorhanden.

Die Haftwirkung zwischen der oberflächig auf dem Formteil aufgebrachten Flüssigkeit und den Pulverkörnern kann durch reine Adhäsion erfolgen. Möglich ist es allerdings, auch ein Anquellen oder Anlösen der Pulverkörner mit der Flüssigkeit hervorzurufen, was die zeitweilige Haftung erhöht. Dies ist beispielsweise mit Äthylacetat als Flüssigkeit möglich, wenn als Werkstoff für die Pulverkörner ein Mischpolymerisat verwendet wird. Als Mischpolymerisate kommen Vinylchlorid mit Vinylacetat infrage. Als Werkstoffe der Pulverkörner sind auch Ko-Polyamide verwendbar, aber auch Polyäthylen, Polypropylen und dgl. Derartige Kleber sind gegenüber den bekannten Klebern wesentlich preiswerter.

Das erfindungsgemässe Verfahren arbeitet auch praktisch verlustfrei, denn die beim Aufbringen des Pulvers über den Rand des Formteils fallende Pulvermenge wird aufgefangen und kann ohne weiteres wiederverwendet werden. Es ist nicht einmal eine Wiederaufbereitung des Pulvers nötig, denn in dieser Phase des Verfahrens hat die Wärmebehandlung, welche die Pulverkörner örtlich durch Anschmelzen fixiert, noch nicht stattgefunden. Weil als Benetzungsflüssigkeit bereits Wasser genügt, ergeben sich keine Probleme mit dem Umweltschutz. Kostspielige Lösungsmittel, die zur Wirksamwerdung der Klebung ausgetrieben werden müssen, fallen bei der Erfindung weg. Der Klebevorgang ist auch verfahrensmässig schnell ausgührbar, weil das oberflächig fixierte Pulver in kleinen Körnchen vollflächig verteilt vorliegt und durch Oberflächenbeheizung, z. B. Infrarotbestrahlung, schnell in klebfähige Form verflüssigt werden kann. Die Erfahrung zeigte, dass das Oberflächenbild eines auf die erfindungsgemässe Weise am Formteil verklebten Bezugsstoffs optimal ausfällt. Etwaige Fehlerstellen könnten durch erneute Pulverbehandlung problemlos ausgebessert werden.

Nach der ersten Wärmebehandlung sind die Pulverkörner bereits lokal auf der Oberfläche des Formteils fixiert. Das Formteil ist bereits für die Verklebung vorbereitet. Wird es zwischendurch abgekühlt, so ist die weitere Verklebung der Pulverkörner gestoppt und die Formteile können durch Stapeln od. dgl. zwischengelagert werden. Es ist für die Produktion günstig, die Formteile bis zu diesem Fertigungszustand zu bringen und dann abzuwarten, welche Mengen in welchen Sorten und Farben von Bezugsstoffen benötigt werden. Dann werden die Formteile aus dem Lager entnommen und in der erforderlichen Stückzahl mit den betreffenden Bezugsstoffen in einer weiteren Wärmebehandlung nachgerüstet. Dies ist zwar fertigungstechnisch sehr praktisch, doch ist es, wie Anspruch 6 vorschlägt, auch möglich, beide Wärmebehandlungen, also sowohl die örtliche Fixierung der Pulverkörner als auch deren klebewirksame Verflüssigung, in einem einzigen, gemeinsamen Arbeitsgang hintereinander auszuführen.

Das Aufbringen der Pulverkörner auf die befeuchtete Oberseite des Formteils kann in zweierlei Weise erfolgen, deren jede ihre besonderen Vorteile hat. Verfahrenstechnisch einfach ist es, gemäss Anspruch 2, die Pulverkörner durch Aufstreuen auf die Oberseite des Formteils zu bringen.

Um dabei bereits Fehler bei der Streuung auszuschliessen, empfiehlt es sich, gemäss Anspruch 3, ein elektrostatisches Feld beim Streuvorgang zu verwenden, welches den Weg der Pulverkörner zum Träger bestimmt. Eine Alternative für die Aufbringung der Pulverkörner bringt der Anspruch 4, wo das Formteil in eine Pulverschüttung eingetaucht wird, so dass an dessen feuchter Oberseite die Pulverkörner haften bleiben. Dieses Pulveraufbringen ist besonders schnell und verlustfrei auszuführen und eignet sich insbesondere bei Formteilen kleiner Dimension.

Eine Vergleichmässigung des Pulverauftrags lässt sich nach Anspruch 7 erzielen, wo ein unerwünschter Überschuss an Pulver entfernt wird. Dies kann, gemäss Anspruch 8, einfach durch Absaugen erfolgen. Anwendbar wäre auch ein Abblasen oder Abschütteln des Körner-Überschusses.

In den Zeichnungen sind die verschiedenen Stufen des erfindungsgemässen Verfahrens schematisch dargestellt und in vergrösserten Zeichnungen näher erläutert. Es zeigen:
Fig. 1 das vorgefertigte Formteil vor Beginn des erfindungsgemässen Verfahrens,
Fig. 2 eine erste Verfahrensstufe der Erfindung,
Fig. 2 A in starker Vergrösserung eine Teilansicht des Formteils in der Verfahrensstufe von Fig. 2,
Fig. 3 und 3 A schematisch und in vergrösserter Detailansicht des Produkts die zweite Verfahrensstufe,
Fig. 4 und 4 A schematisch und in vergrösserter Detailansicht eine dritte Verfahrensstufe,
Fig. 5 die vierte Verfahrensstufe der Erfindung,
Fig. 6 eine eventuelle Zwischenstufe im erfindungsgemässen Verfahren zur Lagerung des dabei erzielten Halbprodukts,
Fig. 7 und 7 A schematisch bzw. in vergrösserter Detailansicht eine fünfte Verfahrensstufe nach der Erfindung bzw. das dabei erzielte Ergebnis beim Produkt,
Fig. 8 eine sechste Verfahrensstufe nach der Erfindung, die sich in einer Presse vollziehen kann, und
Fig. 9 bzw. 9 A schematisch bzw. in vergrösserter Detailansicht das mit dem erfindungsgemässen Verfahren erzielte Endprodukt, gegebenenfalls nach einer abschliessenden nicht näher gezeigten Endkonfektionierung.

Das erfindungsgemässe Verfahren geht aus von einem vorgefertigten Formteil 10, in dessen Normallage ausser horizontalen Flächenbereichen 11 auch mehr oder weniger steile geneigte Flächen 12 vorliegen, deren Form und Grösse in Abhängigkeitvom Gebrauchszweck des Formteils unterschiedlich sein kann. Das Formteil 10 soll im vorliegenden Fall aus einem Faservlies 13 bestehen, dessen Fasern durch eingebrachten Kunststoff und Pressbehandlung, gegebenenfalls unter Einwirkung von Wärme, in eine bestimmte vom Gebrauchszweck vorgeschriebene Form gebracht wurde. Das Formteil 10 soll ein Teil einer Fahrzeug-Innenverkleidung sein, wie eine zur Ausstattung des Fahrgastraums eines Kraftfahrzeugs dienende Hutablage. Ziel des erfindungsgemässen Verfahrens ist es, das aus Fig. 9 bzw. 9 A ersichtliche Endprodukt 10" zu erzielen, wo auf die Oberseite 14 des Formteils 10 ein Bezugsstoff 20 aufgebracht ist, und zwar vermittels eines Klebemittels 15, das in Fig. 9 als übertrieben dick gezeichnete Zwischenschicht dargestellt ist. Dies erfolgt erfindungsgemäss in folgender besonderer Weise:

Das erfindungsgemässe Verfahren wird zweckmässigerweise in zwei Arbeitsabschnitten ausgeführt, die jeweils aus verschiedenen Arbeitsphasen bestehen, die hintereinander ablaufen und daher «am Fliessband» nacheinander ablaufen. Hierzu wird das Formteil 10 zweckmässigerweise auf ein Förderband 16 od. dgl. aufgelegt, welches das Produkt an die verschiedenen Arbeitsstationen nacheinander bringt, wo die verschiedenen Behandlungen ausgeführt werden.

In Fig. 2 ist eine erste Arbeitsstation gezeigt, wo über Düsen 17 Wasser 18 auf die Oberseite 14 des Vorprodukts 10 aufgesprüht wird und diese vollflächig benetzt. Der dabei zweckmässigerweise nur oberflächig entstehende Flüssigkeitsfilm 19 ist in Fig. 2 ats dicke Linie eingezeichnet. In Fig. 2 sind diese Verhältnisse mehr massstäblich, aber in starker Vergrösserung gezeigt. Es versteht sich, dass anstelle von Wasser 18 auch andere Flüssigkeiten dabei verwendet werden könnten. Der Formteil 10 könnte auch aus anderem Werkstoff als aus einem verfestigten Faservlies 13 bestehen.

Über das Förderband 16 gelangt das mit dem Flüssigkeitsfilm 19 versehene Vorprodukt 10 in die nächste Arbeitsstation gemäss Fig. 3, wo ein Klebemittel in Pulverform 21 auf den Formteil 10 aufgebracht wird. Dies erfolgt im vorliegenden Fall durch Aufstreuen. Als Aufbringungsvorrichtung verwendet man hier eine mit einem Umfangsprofil versehene Walze 22, die bodenseitig einen Schüttbehälter 23 abschliesst. Ein verstellbarer Schieber 24 bestimmt die Pulvermenge, die bei der durch den Pfeil 25 veranschaulichten Rotation der Walze 22 aus dem Behälter 23 entnommen wird und von einer Abstreifbürste 26 od. dgl. von der Walze 22 abgelöst wird und in einem Fall 27 einzelner Pulverkörner 28 auf das darunterliegende Vorprodukt 10 niederrieselt. Wie Fig. 3 A besonders deutlich macht, haften die Pulverkörner 28 an dem oberflächigen Flüssigkeitsfilm 19, der die Schauseite 14 des Formteils 10 überzieht. Das Wasser 18 wirkt nämlich sowohl mit dem Material des Formteils 10 als auch mit dem Pulverwerkstoff 21 adhäsiv. Bei Anwendung von anderen Flüssigkeiten und/oder Pulverwerkstoffen 21 könnte auch ein Anlösen oder Anquellen der einzelnen Pulverkörner 28 erfolgen. Massgeblich ist, dass durch die oberflächige Benetzung mit Wasser die Pulverkörner 28 in der gewünschten, eingestellten Dosierung lokal haften bleiben, und zwar auch, wie Fig. 3 A verdeutlicht, an steifen Flächenbereichen, wo die Körner 28 normalerweise schon aufgrund ihrer Schwerkraft herabrieseln würden. Im Ergebnis entsteht also in dieser Arbeitsphase eine gleichmässige Pulverschicht 29. Es ist aus Sicherheitsgründen ohne weiteres möglich, im auffallenden Strom 27 einen gewissen Pulverüberschuss aufzubringen, denn nach dem Aufbringen des Pulvers kann alternativ über die strichpunkiert in Fig. 3 angedeutete Absaugeinrichtung 30 die Überschussmenge an Pulver, die durch den Flüssigkeitsfilm nicht gebunden werden konnte, wieder entfernt werden und, gegebenenfalls nach einer vorsichtshalber durchgeführten Trocknung, zu erneutem Gebrauch wieder in den Pulverbehälter 23 zurückgeführt werden. In ähnlicher Weise kann durch Absaugen oder Abblasen auch jene Pulvermenge wiederverwendet werden, die über die Begrenzungskanten des Formteils 10 herabfällt. Dadurch kann ein Verlust an Klebemitteln entscheidend vermieden werden. Man erhält damit eine gleichförmige Pulverschicht 29 mit gewünschter definierter Menge pro Flächeneinheit.

I der dritten Verfahrensstufe gemäss Fig. 4 werden nun die Pulverkörner 28 an ihrer Auftreffstelle bleibend fixiert. Dazu findet eine oberflächige Erwärmung 31 statt, die hier durch Infrarotstrahlung von Heizeinrichtungen 32 bewirkt wird. Hierdurch wird zweierlei erreicht. Einerseits wird der Flüssigkeitsfilm 19 zum Verdampfen gebracht und andererseits die Pulverkörner 28 an ihrem Ort angesintert, so dass sie lokalisiert bleiben. Aus den zunächst trennbar aufliegenden separaten Pulverkörnern 28 entstehen an der Oberfläche 14 angeschmolzene Perlen 28', wie in Fig. 4Aschematisch verdeutlicht ist. Die Verdunstung der Flüssigkeit ist in Fig. 4 symbolisch durch Dampfschwaden 33 veranschaulicht. Das verdampfende Wasser 18 bringt keine Probleme, insbesondere keine den Umweltschutz berührenden Schwierigkeiten.

Das erfindungsgemässe Verfahren könnte aus der Arbeitsphase von Fig. 4 sogleich in die Arbeitsphase der Fig. 7 übergehen, die später beschrieben wird, doch ist es verfahrenstechnisch zweckdienlicher, auf eine Unterbrechung des Verfahrens in der nachfolgenden Stufe hinzuwirken, was in Fig. 5 verdeutlicht ist. Hier wird eine Abkühlung der Schmelzperlen 28' herbeigeführt, wozu man ein Kühlluft 34 heranführendes Gebläse 35 anwenden kann, welches ein erfindungsgemässes Zwischenprodukt 10' entstehen lässt, dessen Aussehen aus der vorgenannten Fig. 4 A ersichtlich ist. Dieses Zwischenprodukt 10' kann, wie Fig. 6 veranschaulicht, durch Übereinanderstapeln gelagert werden, um bedarfsweise in den nächsten Arbeitsabschnitt in der gewünschten Menge eingeführt zu werden, der in den Fig. 7 bis 9 schematisch veranschaulicht ist.

Die Zwischenprodukte 10' werden dem Stapel 36 einzelweise entnommen und, gemäss Fig. 7, einer weiteren Wärmebehandlung 37 zugeführt, die auch hier oberfflächig zweckmässigerweise durch eine Infrarotstrahlung erfolgt, wofür übliche Heizeinrichtungen 38 verwendet werden. Was hier passiert, ist in Fig. 7 A veranschaulicht. Die Schmelzperlen 28' werden durchgängig flüssig gemacht, fliessen ineinander über und bilden eine zusammenhängende Klebeschicht 28" aus ineinanderfliessenden Flecken, die weitgehend lückenlos die Oberseite des Zwischenprodukts 10' überzieht, auch wenn aus den auseinanderfliessenden Perlen stellenweise Schichthöhenunterschiede noch bestehen könnten, wie in Fig. 7 A bei 39 angedeutet ist. Die Erweichung der Klebeschicht 28" erfolgt aber so wohldosiert, dass die Oberflächenhaftung der Klebeschicht 28" selbst an steilen Stellen gewährleistet ist. Die Klebeschicht 28" soll noch nicht unkontrolliert von steilen Stellen abfliessen können. Über ein Transportband 16 gelangt das vorbereitete Zwischenprodukt 10' in die nächste Arbeitsstation gemäss Fig. 8, die im wesentlichen von einer Presse 40 mit einem Ober-und Unterstempel 41, 42 gebildet ist, die ein der Form des Zwischenprodukts 10' angepasstes Profil 43 aufweisen.

Das Vorprodukt 10' wird durch eine nicht näher gezeigte Lade-Einrichtung oder von Hand auf den Unterstempel 41 aufgelegt und zwischen die beiden noch auseinanderliegenden Stempel 41, 42 wird ein ausreichend gross bemessenes Stück eines Bezugsstoffs 20 angeordnet, welches zweckmässigerweise durch randseitige Klauen 44 erfasst und in gestrecktem Zustand in Abstimmung mit der Schliessbewegung der beiden Stempel 41, 42 gehalten wird, die in Fig. 8 durch die Bewegungspfeile 45 angedeutet ist. Die Profiloberflächen 43 der beiden Stempel 41, 42 werden zweckmässigerweise gekühlt, z. B. durch Kühlwasser, wie durch die Anschlussstutzen 47 und die Kühlmittelpfeile 46 in Fig. 8 angedeutet ist. Nach dem Schliessen der Presse 40 wird die zunächst noch etwas ungleichförmig gemäss Fig. 7 Aausgebildete Klebeschicht 28 vergleichmässigt, wie aus dem Klebemittel 15 in Fig. 9 A veranschaulicht ist. Der Bezugsstoff 28 wird vollflächig gleichmässig auf dem Formteil 10 bleibend befestigt.

Bei dem aus der Presse 40 kommenden Erzeugnis ist der Bezugsstoff 20 zweckmässigerweise grösser bemessen, als der Flächenausdehnung des ihm zugrunde liegenden Formteils 10 entspricht. Dadurch stehen zunächst Randbereiche des Bezugsstoffs 20 über die Begrenzungskanten des Formteils 10 über, die in einer abschliessenden Konfektionierung, wie Fig. 9 verdeutlicht, um die Kanten 29 herumgelegt und rückseitig des Formteils 10 durch Anwendung gesonderter Ktebstoffe befestigt werden. Nach diesem Behandlungsabschluss können auch noch Stanzungen oder Perforationen in dem Endprodukt 10" ausgeführt werden. Die im erfindungsgemässen Endprodukt 28" gebildete Klebeschicht 15 wirkt auch als Feuchtigkeitssperre im Erzeugnis.

### Bezugszeichenliste:

10 Formteil, Vorprodukt
10' Zwischenprodukt
10" Endprodukt
11 horizontale Flächenbereiche
12 geneigte Flächen von 10
13 Faservlies-Material
14 Oberseite
15 Klebemittel
16 Förderband
17 Düse
18 Wasser, Flüssigkeit
19 Flüssigkeitsfilm
20 Bezugsstoff
21 Pulverwerkstoff
22 Walze
23 Schüttbehälter
24 Schieber
25 Rotations-Pfeil
26 Abstreifbürste
27 Fall von 28
28 Pulverkorn
28' angesinterte Pulverperlen
28" Klebeschicht
29 Pulverschicht
30 Absaugeinrichtung
31 Erwärmung, Infrarotstrahlung
32 Heizeinrichtung für 31
33 Dampfschwaden
34 Kühlluft
35 Gebläse
36 Stapel
37 zweite Wärmebehandlung, Infrarotstrahlung
38 Heizeinrichtung für 37
39 Schichtunterschied
40 Presse
41 Unterstempel
42 Oberstempel
43 Profil-Fläche von 41,42
44 Klaue
45 Schliessbewegungs-Pfeil
46 Kühlwasser-Pfeil
47 Anschlussstutzen
48 Randbereich von 20
49 Kante von 10

## Patentansprüche

1. Verfahren zum Herstellen eines aus einem durch Kunststoff verfestigten Faservlies (13) bestehenden und mit einem Bezugsstoff (20) kaschierten Formteils (10), insbesondere für die Fahrzeug-Innenverkleidung, wie eine Hutablage, eine Türseitenverkleidung od. dgl., wobei die Oberseite (14) des Formteils (10) zunächst mit Klebmitteln (15) versehen wird und dann auf diese Beschichtung der Bezugsstoff (20) aufgebracht wird, dadurch gekennzeichnet, dass die Oberseite (14) des Formteils (10) zunächst ganzflächig mit einer Flüssigkeit (18), z. B. Wasser, benetzt wird, dann auf die benetzte (19) Oberfläche (14) ein aus thermoplastischem Werkstoff (21 ) bestehendes Klebmittel in rieselfähiger Pulverform (28) aufgebracht wird, wobei die oberflächige Flüssigkeit (19) haftvermittelnd zwischen dem Formteil (10) und dem Pulver-Werkstoff (21) wirkt und die Pulverkörner (28) temporär festhält, danach der mit Pulverkörnern (28) versehene Formteil (10) einer wenigstens oberflächig wirkenden Wärmebehandlung (31), wie einer Infrarotstrahlung, von derartiger Dosis ausgesetzt wird, dass nach Evaporation (33) der haftvermittelnden Flüssigkeit (19) die Pulverkörner (28) bleibend, in Substanz, lokal an der Oberfläche des Formteils ansintern (28'), und durch eine weitere, wenigstens oberflächig wirkende Wärmebehandlung (37), wie eine Infrarotstrahlung, die festsitzenden Pulverkörner (28') klebwirksam verflüssigt (28") werden, worauf schliesslich der Bezugsstoff (20) aufgebracht und mit dem Formteil (10) verklebt wird.

2. Verfahren nach Anspruch 1, dadurch gekennzeichnet, dass die Pulverkörner (28) auf die befeuchtete (19) Oberseite (14) des Formteils (10) aufgestreut oder aufgesprüht werden.

3. Verfahren nach Anspruch 2, dadurch gekennzeichnet, dass das Aufstreuen (27) oder Aufsprühen in einem elektrostatischen Feld ausgeführt wird.

4. Verfahren nach Anspruch 1, dadurch gekennzeichnet, dass zum Aufbringen der Pulverkörner (28) der Formteil (10) mit seiner benetzten (19) Oberseite (14) in eine Pulverschüttung eingetaucht wird.

5. Verfahren nach einem oder mehreren der Ansprüche 1 bis 4, dadurch gekennzeichnet, dass die Formteile (10) nach ihrer ersten Wärmebehandlung (31) gekühlt und zwischengelagert werden, z. B. durch Übereinanderstapeln (36).

6. Verfahren nach einem oder mehreren der Ansprüche 1 bis 4, dadurch gekennzeichnet, dass die erste (31 ) und zweite Wärmebehandlung (37) des Formteils (10, 10') in einem Arbeitsgang ausgeführt wird.

7. Verfahren nach einem oder mehreren der Ansprüche 1 bis 6, dadurch gekennzeichnet, dass nach dem Aufbringen der Pulverkörner (28) der Überschuss von Pulverkörnern, die nicht haftend an der benetzten Oberfläche (14) festgehalten werden, von dem Formteil (10) entfernt wird.

8. Verfahren nach Anspruch 7, dadurch gekennzeichnet, dass der Körner-Überschuss abgesaugt (30) wird.

## Claims

1. A method of producing a moulded part (10) consisting of a plastic-reinforced nonwoven fabric (13) and fabric-backed (20), in particularfor vehicle interior lining, such as a hat depositing place, a side door panel or the like, wherein the upper surface (14) of the moulded part (10) is first provided with a bonding agent (15) and the cover fabric (20) is then placed upon this coating,
characterized in that the upper surface (14) of the moulded part (10) is first wetted all over with a liquid (18), such as water, whereafter a bonding agent consisting of a thermoplastic material (21) is applied on the wetted (19) surface (14) in a free-flowing pulverized condition (28),
the superficial liquid (19) acting as an adhesive between the moulded part (10) and the powder material (21) and temporarily holding the powder grains (28), thereafter the moulded part (10) provided with powder grains (28) is subjected to an at least superficially acting heat treatment (31) such as an infrared radiation, of such a dosage
that after evaporation (33) of the adhesively acting liquid (19) the powder grains (28), while maintaining their shape, are locally sintered to the surface of the moulded part (28'), and by a further at least superficially acting heat treatment (37), such as an infrared radiation, the locally fixed powder grains (28') are liquefied (28") so as to become adhesively active, whereupon finally the cover fabric (20) is placed thereupon and bonded with the moulded part (10).

2. A method as claimed in the claim 1,
characterized in that the powder grains (28) are spread or sprayed onto the wetted (19) upper surface (14) of the moulded part (10).

3. A method as claimed in the claim 2,
characterized in that spreading (27) or spraying is done in an electrostatic field.

4. A method as claimed in the claim 1,
characterized in that, to apply the powder grains (28), the moulded part (10) has its wetted (19) upper surface (14) immersed in a powder receptacle.

5. A method as claimed in any one or several of the preceding claims 1 to 4,
characterized in
that the moulded parts (10) after their first heat treatment (31) are being cooled and stored intermediately, e.g. by being superposed (36).

6. A method as claimed in any one or several of the claims 1 to 4,
characterized in that the first (31 ) and the second heat treatment (37) of the moulded part (10,10') are carried out in one operation.

7. A method as claimed in any one or several of the claims 1 to 6,
characterized in that after application of the powder grains (28) the excess of powder grains which are not adhesively held to the wetted surface (14) is removed from the moulded part (10).

8. A method as claimed in the claim 7,
characterized in that the excess of grains is sucked off (30).

## Revendications

1. Procédé de fabrication d'une pièce moulée (10) constituée d'un non-tissé (13) durci par de la matière plastique et doublée d'un matériau de revêtement (20), notamment pour le revêtement intérieur d'un véhicule, tel qu'un compartiment en U renversé, un revêtement latéral de porte ou analogue, selon lequel on munit d'abord d'agents adhésifs (15) la face supérieure (14) de la pièce moulée (10), puis on place le matériau de revêtement (20) sur la couche ainsi formée, caractérisé en ce qu'on mouille d'abord sur toute sa surface la face supérieure (14) de la pièce moulée (10) avec un liquide (18), par exemple de l'eau, puis on applique sur la surface (14) mouillée (19) un agent adhésif formé d'une matière thermoplastique (21), sous forme pulvérulente ruisselante (28), le liquide superficiel (19) agissant à la façon d'un adhésif entre la pièce moulée (10) et la matière pulvérulente (21) et maintenant temporairement les grains de poudre (28), à la suite de quoi on soumet la pièce moulée (10) pourvue des grains de poudre (28) à un traitement thermique (31) agissant au moins superficiellement, tel qu'un rayonnement infrarouge, à une dose telle que, après évaporation (33) du liquide à action adhésive (19), les grains de poudre (28) se fixent à demeure, en substance et sur place, sur la surface de la pièce moulée, par frittage (28'), et, par un autre traitement thermique (37) agissant au moins superficiellement, tel qu'un rayonnement infrarouge, on fluidifie (28") les grains de poudre immobilisés (28') afin de les rendre adhésifs, puis finalement on applique le matériau de revêtement (20) et on le colle avec la pièce moulée (10).

2. Procédé suivant la revendication 1, caractérisé en ce qu'on répand ou pulvérise les grains de poudre (28) sur la face supérieure (14) humidifiée (19) de la pièce moulée (10).

3. Procédé suivant la revendication 2, caractérisé en ce qu'on exécute l'épandage (27) ou la pulvérisation dans un champ électrostatique.

4. Procédé suivant la revendication 1, caractérisé en ce que, pour appliquer les grains de poudre (28), on immerge la pièce moulée (10) par sa face supérieure (14) mouillée (19) dans une accumulation de poudre en vrac.

5. Procédé suivant l'une ou plusieurs des revendications 1 à 4, caractérisé en ce que, après son premier traitement thermique (31), on refroidit les pièces moulées (10) et on les entrepose, par exemple par empilement (36).

6. Procédé suivant l'une ou plusieurs des revendications 1 à 4, caractérisé en ce qu'on exécute en une seule passe de travail le premier (31 ) et le second (37) traitement thermique de la pièce moulée (10,10').

7. Procédé suivant l'une ou plusieurs des revendications 1 à 6, caractérisé en ce que, après l'application des grains de poudre (28), on sépare de la pièce moulée (10) l'excès de grains de poudre qui ne sont pas maintenus de façon adhérente sur la surface mouillée (14).

8. Procédé suivant la revendication 7, caractérisé en ce qu'on aspire (30) l'excès de grains.
